# FASCICULE DE BREVET EUROPEEN

(11) **EP 3 273 305 B1**
(45) Date de publication et mention de la délivrance du brevet: **19.07.2023**
(21) Numéro de dépôt: 16180228.5
(22) Date de dépôt: 19.07.2016
(51) Int. Cl.: G04B 1/16, G04B 13/02, G04B 15/14, G04B 17/32, G04B 43/00, C22C 21/10

(54) **PIÈCE POUR MOUVEMENT D'HORLOGERIE**
BAUTEIL FÜR UHRWERK
PART FOR CLOCK MOVEMENT

(43) Date de publication de la demande: 24.01.2018
(73) Titulaire: Nivarox-FAR S.A., 2400 Le Locle (CH)
(72) Inventeur: CHARBON, Christian, 2054 Chézard-St-Martin (CH); FUSSINGER, Alexandre, 2075 Wavre (CH); VERARDO, Marco, 2336 Les Bois (CH)
(74) Mandataire: ICB SA

(56) Documents cités:
- EP-A1- 2 680 090
- EP-A1- 2 757 423
- CH-A- 240 641
- CH-A- 338 767
- CH-A2- 707 504
- JP-A- 2002 034 214
- US-A1- 2004 231 159

## Description

### Domaine de l'invention

L'invention se rapporte à une pièce pour mouvement d'horlogerie et notamment à un axe de pivotement amagnétique pour un mouvement d'horlogerie mécanique et plus particulièrement à un axe de balancier, une tige d'ancre et un pignon d'échappement amagnétiques.

### Arrière-plan de l'invention

La fabrication d'un axe de pivotement horloger consiste, à partir d'une barre en acier trempable, à réaliser des opérations de décolletage pour définir différentes surfaces actives (portée, épaulement, pivots etc.) puis à soumettre l'axe décolleté à des opérations de traitement thermique comprenant au moins une trempe pour améliorer la dureté de l'axe et un ou plusieurs revenus pour en améliorer la ténacité. Les opérations de traitements thermiques sont suivies d'une opération de roulage des pivots des axes, opération consistant à polir les pivots pour les amener aux dimensions requises. Au cours de l'opération de roulage la dureté ainsi que la rugosité des pivots sont encore améliorées. On notera que cette opération de roulage est très difficile voire impossible à réaliser avec la plupart des matériaux dont la dureté est faible c'est-à-dire inférieure à 600HV.

Les axes de pivotement, par exemple les axes de balancier, utilisés classiquement dans les mouvements d'horlogerie mécaniques sont réalisés dans des nuances d'aciers de décolletage qui sont généralement des aciers martensitiques au carbone incluant du plomb et des sulfures de manganèse pour améliorer leur usinabilité. Un acier de ce type désigné 20AP est typiquement utilisé pour ces applications.

Ce type de matériau a l'avantage d'être facilement usinable, en particulier d'être apte au décolletage et présente, après des traitements de trempe et de revenu, des propriétés mécaniques élevées très intéressantes pour la réalisation d'axes de pivotement horlogers. Ces aciers présentent en particulier une résistance à l'usure et une dureté après traitement thermique élevées. Typiquement la dureté des pivots d'un axe réalisé en acier 20 AP peut atteindre une dureté dépassant les 700 HV après traitement thermique et roulage.

Bien que fournissant des propriétés mécaniques satisfaisantes pour les applications horlogères décrites ci-dessus, ce type de matériau présente l'inconvénient d'être magnétique et de pouvoir perturber la marche d'une montre après avoir été soumis à un champ magnétique, et ce notamment lorsque ce matériau est utilisé pour la réalisation d'un axe de balancier coopérant avec un balancier spiral en matériau ferromagnétique. Ce phénomène est bien connu de l'homme du métier. On notera également que ces aciers martensitiques sont également sensibles à la corrosion.

Des essais pour tenter de remédier à ces inconvénients ont été menés avec des aciers inoxydables austénitiques qui présentent la particularité d'être amagnétiques c'est-à-dire du type paramagnétique ou diamagnétique ou antiferromagnétique. Toutefois, ces aciers austénitiques présentent une structure cristallographique ne permettant pas de les tremper et d'atteindre des duretés et donc des résistances à l'usure compatibles avec les exigences requises pour la réalisation d'axes de pivotement horlogers. Un moyen d'augmenter la dureté de ces aciers est l'écrouissage, toutefois cette opération de durcissement ne permet pas d'obtenir des duretés supérieure à 500 HV. Par conséquent, dans le cadre de pièces nécessitant une grande résistance à l'usure par frottement et devant avoir des pivots ne présentant pas ou peu de risque de déformation, l'utilisation de ce type d'aciers reste limitée.

Une autre approche pour tenter de remédier à ces inconvénients a consisté à déposer sur les axes de pivotements des couches dures de matériaux tels que le carbone amorphe connu sous la dénomination anglaise diamond like carbone (DLC). Or, on a constaté des risques importants de délamination de la couche dure et donc la formation de débris qui peuvent circuler à l'intérieur du mouvement horloger et venir perturber le fonctionnement de ce dernier, ce qui n'est pas satisfaisant.

Une approche similaire, décrite dans le brevet FR 2 015 873, prévoit de réaliser un axe de balancier dont au moins la partie principale est réalisé en certains matériaux amagnétiques. Les pivots peuvent être dans ce même matériau ou en acier. Il est également possible de prévoir le dépôt d'une couche supplémentaire appliquée par voie galvanique, chimique, ou à partir de la phase gazeuse (par exemple en Cr, Rh, etc.). Cette couche supplémentaire présente un risque important de délamination. Ce document décrit également un axe de balancier fabriqué entièrement en bronze durcissable. Toutefois, aucune information n'est donnée sur le procédé de fabrication des pivots. De plus, une pièce réalisée en bronze durcissable présente une dureté inférieure à 450 HV. Une telle dureté apparait pour l'homme du métier comme insuffisante pour réaliser un traitement par roulage.

On connait également de la demande EP 2 757 423 des axes de pivotements réalisés en alliage de cobalt ou de nickel du type austénitique et présentant une surface externe durcie selon une certaine profondeur. Toutefois, de tels alliages peuvent s'avérer difficiles à usiner par enlèvement de copeaux. De plus, ils sont relativement coûteux en raison du prix élevé du nickel et du cobalt.

On connait également de la demande CH 707 504 des axes de pivotements réalisés en titane ou alliage de titane amagnétique et présentant une surface externe durcie selon une certaine profondeur.

La demande US 2004/231159 décrit l'utilisation d'un métal mou pouvant être durci par « durcissement direct » par implantation ionique pour réaliser un élément extérieur d'une montre, tel qu'une boite de montre, une lunette, un fond, un bracelet, un fermoir, ou une couronne. Toutefois, le durcissement par implantation ionique est décrit comme générant des surfaces rugueuses, qui pourraient être néfastes pour un axe de pivotement d'un mouvement horloger.

### Résumé de l'invention

Le but de la présente invention est de pallier tout ou partie des inconvénients cités précédemment en proposant un axe de pivotement permettant à la fois de limiter la sensibilité aux champs magnétiques et d'obtenir une dureté améliorée compatible avec les exigences de résistance à l'usure et aux chocs dans le domaine horloger.

L'invention a également pour but de fournir un axe de pivotement amagnétique ayant une résistance à la corrosion améliorée.

L'invention a encore pour but de fournir un axe de pivotement amagnétique qui puisse être fabriqué de manière simple et économique.

A cet effet, l'invention se rapporte à un axe de pivotement d'un balancier, d'une ancre ou d'un pignon d'échappement pour mouvement horloger comportant au moins un pivot en métal à au moins une de ses extrémités.

Selon l'invention, le métal est un alliage d'aluminium amagnétique afin de limiter sa sensibilité aux champs magnétiques, et au moins la surface externe dudit au moins un pivot est durcie en profondeur par rapport au coeur de l'axe selon une profondeur prédéterminée.

Par conséquent, une zone superficielle ou la totalité de la surface de l'axe est durcie c'est-à-dire que le coeur de l'axe peut rester peu ou pas modifié. Par ce durcissement sélectif de portions de l'axe, l'axe de pivotement permet de cumuler les avantages comme la faible sensibilité aux champs magnétiques, et dans les zones de contrainte principales, une dureté, en plus d'une bonne résistance à la corrosion tout en conservant une bonne ténacité générale. Par ailleurs l'utilisation d'un tel alliage d'aluminium amagnétique est avantageuse dans la mesure où ces derniers présentent une bonne usinabilité.

Conformément à d'autres caractéristiques avantageuses de l'invention :
- la profondeur prédéterminée représente entre 5% et 40% du diamètre *d* total du pivot, typiquement entre 5 et 35 microns;
- la surface externe durcie en profondeur comporte des atomes diffusés d'au moins un élément chimique;
- la surface externe durcie en profondeur comporte une dureté de préférence supérieure à 600 HV.

De plus, l'invention se rapporte à un mouvement d'horlogerie comprenant un axe de pivotement selon l'une des variantes précédentes.

Enfin, l'invention se rapporte à un procédé de fabrication d'un axe de pivotement comportant les étapes suivantes :
a) former, de préférence par décolletage ou toute autre technique d'usinage par enlèvement de copeaux, un axe de pivotement d'un balancier, d'une ancre ou d'un pignon d'échappement comportant au moins un pivot en métal à au moins une de ses extrémités, ledit métal étant un alliage d'aluminium amagnétique, pour limiter sa sensibilité aux champs magnétiques;
b) diffuser des atomes par un processus d'implantation ionique selon une profondeur prédéterminée au moins dans la surface externe dudit pivot afin de durcir en profondeur l'axe de pivotement au niveau des zones de contraintes principales tout en gardant une ténacité élevée.

Par conséquent, par diffusion d'atomes dans l'alliage d'aluminium, une zone superficielle ou la totalité de la surface des pivots est durcie sans avoir à déposer un deuxième matériau par-dessus les pivots. En effet, le durcissement est réalisé directement dans le matériau de l'axe de pivotement ce qui permet avantageusement selon l'invention d'éviter tout délaminage ultérieur comme cela peut se produire dans le cas du dépôt d'une couche dure sur l'axe.

Conformément à d'autres caractéristiques avantageuses de l'invention :
- la profondeur prédéterminée représente entre 5% et 40% du diamètre *d* total du pivot ;
- les atomes comportent au moins un élément chimique ;
- les pivots sont roulés ou polis après l'étape b).

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'un axe de pivotement selon l'invention ; et
- la figure 2 est une coupe partielle d'un pivot d'axe de balancier selon l'invention après l'opération de traitement de diffusion par implantation ionique et après l'opération de roulage ou de polissage.

### Description détaillée des modes de réalisation préférés

Dans la présente description, le terme matériau « amagnétique » signifie un matériau paramagnétique ou diamagnétique ou antiferromagnétique, dont la perméabilité magnétique est inférieure ou égale à 1.01.

Un alliage d'aluminium est un alliage contenant au moins 50% en poids d'aluminium.

L'invention se rapporte à une pièce pour mouvement d'horlogerie et notamment à un axe de pivotement amagnétique pour un mouvement d'horlogerie mécanique.

L'invention sera décrite ci-après dans le cadre d'une application à un axe de balancier amagnétique 1. Bien évidemment, d'autres types d'axes de pivotement horlogers sont envisageables comme par exemple des axes de pignons d'échappement, ou encore des tiges d'ancre. Les pièces de ce type présentent au niveau du corps des diamètres inférieurs de préférence à 2 mm, et des pivots de diamètre inférieur de préférence à 0.2 mm, avec une précision de quelques microns.

En se référant à la figure 1 on peut voir un axe de balancier 1 selon l'invention qui comporte une pluralité de sections 2 de diamètres différents, formées de préférence par décolletage ou toute autre technique d'usinage par enlèvement de copeaux, et définissant classiquement des portées 2a et des épaulements 2b arrangés entre deux portions d'extrémité définissant deux pivots 3. Ces pivots sont destinés à venir chacun pivoter dans un palier, typiquement dans un orifice d'une pierre ou rubis.

Avec le magnétisme induit par les objets rencontrés au quotidien, il est important de limiter la sensibilité de l'axe de balancier 1 sous peine d'influencer la marche de la pièce d'horlogerie dans laquelle il est incorporé.

De manière surprenante, l'invention permet de résoudre les deux problèmes en même temps sans compromis et en apportant d'autres avantages. Ainsi, le métal 4 du pivot 3 est un alliage d'aluminium amagnétique afin de limiter de manière avantageuse sa sensibilité aux champs magnétiques. De plus, au moins la surface externe 5 des pivots 3 (Figure 2) est durcie en profondeur par rapport au reste du pivot 3 selon une profondeur prédéterminée avantageusement au moyen d'un processus d'implantation ionique afin d'offrir, avantageusement selon l'invention, une dureté élevée au niveau de ladite surface externe tout en gardant une ténacité élevée.

En effet, selon l'invention, la surface externe durcie en profondeur des pivots 3 présente une dureté supérieure à 600 HV.

De préférence, l'alliage d'aluminium amagnétique est choisi parmi le groupe comprenant un alliage aluminium-cuivre-plomb, un alliage aluminium-silicium-magnésium-manganèse, un alliage aluminium-zinc-magnésium-cuivre, les proportions des différents éléments des alliages étant choisies pour leur conférer des propriétés amagnétiques ainsi qu'une bonne usinabilité.

Par exemple les alliages d'aluminium amagnétiques utilisés dans la présente invention, désignés selon la norme DIN EN-573-3, sont :
EN AW-2007 de formule AlCu4PbMgMn (désigné Avional Pb118)
EN AW-2011 de formule AlCu6BiPb (désigné Decoltal 500)
EN AW-6082 de formule AISi1 MgMn (désigné Anticorodal 100/112)
EN AW-7075 de formule AIZn5.5MgCu (désigné Perunal 215).

L'alliage d'aluminium 7449 de formule AIZn8Mg2Cu peut également être utilisé.

Les valeurs de composition sont indiquées en pourcentage massique. Les éléments sans indication de valeur de composition sont soit le reste (Aluminium) soit des éléments pour lesquels le pourcentage dans la composition est inférieur à 1% en poids.

Bien évidemment, d'autres alliages à base d'aluminium amagnétiques sont envisageables dès lors que la proportion de leurs constituants leur confère des propriétés amagnétiques ainsi qu'une bonne usinabilité.

Il a été montré empiriquement qu'une profondeur de durcissement comprise entre 5% et 40% de diamètre *d* total des pivots 3 suffit pour l'application à un axe de balancier. A titre d'exemple, si le rayon d/2 est de 50 *µ*m, la profondeur de durcissement est préférentiellement autour de 15 *µ*m tout autour des pivots 3. Bien évidemment, suivant les applications, une profondeur différente de durcissement comprise entre 5% et 80% du diamètre *d* total peut être prévue.

Préférentiellement selon l'invention, la surface externe 5 durcie en profondeur des pivots 3 comporte des atomes diffusés d'au moins un élément chimique. Par exemple, cet élément chimique peut être un non-métal comme de l'azote, l'argon et/ou l'hélium. En effet, comme expliqué ci-dessous, par sursaturation interstitielle d'atomes dans l'alliage d'aluminium amagnétique 4, une zone superficielle 5 est durcie en profondeur sans avoir à déposer un deuxième matériau par-dessus les pivots 3. En effet, le durcissement est réalisé directement dans le matériau 4 des pivots 3 ce qui permet avantageusement selon l'invention d'éviter tout délaminage ultérieur en cours d'utilisation. De ce fait, la surface externe 5 du pivot 3 comprend une couche superficielle dure mais ne présente aucune couche de durcissement supplémentaire déposée directement sur ladite surface externe 5. Il est bien évident que d'autres couches n'ayant pas de fonction de durcissement peuvent être déposées. Ainsi, il est possible de déposer sur la surface externe du pivot une couche de lubrification par exemple.

Par conséquent, au moins une zone superficielle du pivot est durcie c'est-à-dire que le coeur des pivots 3 et/ou le reste de l'axe, peut rester peu ou pas modifié sans modification notable des propriétés mécaniques de l'axe de balancier 1. Ce durcissement sélectif des pivots 3 de l'axe de balancier 1 permet de cumuler les avantages comme la faible sensibilité aux champs magnétiques, une dureté et une ténacité élevée, dans les zones de contrainte principales tout en ayant une bonne résistance à la corrosion et à la fatigue.

L'invention se rapporte également au procédé de fabrication d'un axe de balancier comme expliqué ci-dessus. Le procédé comporte avantageusement selon l'invention les étapes suivantes :
a) former, de préférence par décolletage ou toute autre technique d'usinage par enlèvement de copeaux, un axe de balancier 1 comportant un pivot 3 en métal à chacune de ses extrémités, ledit métal étant un alliage d'aluminium amagnétique pour limiter sa sensibilité aux champs magnétiques et;
b) diffuser des atomes par un processus d'implantation ionique selon une profondeur prédéterminée au moins dans la surface externe 5 des pivots 3 afin de durcir en profondeur les pivots au niveau des zones de contraintes principales.

L'étape b) de diffusion comprend la diffusion d'atomes d'au moins un élément chimique, par exemple un non-métal, comme de l'azote, l'argon et/ou l'hélium. Ce procédé possède l'avantage de ne pas limiter le type d'atomes diffusés et permettre une diffusion aussi bien interstitielle que substitutionnelle.

La profondeur de durcissement de la surface externe 5 peut avantageusement être augmentée à l'aide d'un traitement thermique effectué pendant ou après l'étape b) de traitement par implantation ionique.

Selon un mode préférentiel de réalisation, les pivots 3 sont roulés ou polis après l'étape b) afin d'atteindre les dimensions et l'état de surface finaux désirés pour les pivots 3. Cette opération de roulage après traitement permet d'obtenir des axes présentant une résistance à l'usure et aux chocs améliorée par rapport à des axes dont les pivots n'ont subi qu'une opération de durcissement. De ce fait, au moins la surface externe 5 des pivots 3 de l'invention est roulée.

Avantageusement selon l'invention, quel que soit le mode de réalisation, le procédé peut être appliqué en vrac. Enfin, avantageusement, il a été trouvé que les contraintes compressives du procédé améliorent la résistance à la fatigue et la tenue aux chocs.

Le procédé selon l'invention ne comprend aucune étape de dépôt, directement sur la surface externe 5 du pivot 3, d'une couche de durcissement supplémentaire.

L'axe de pivotement selon l'invention peut comprendre des pivots traités comme vu ci-dessus ou être réalisé entièrement en alliage d'aluminium amagnétique. De plus, le traitement de diffusion de l'étape b) peut être réalisé à la surface des pivots ou sur la totalité des surfaces de l'axe de pivotement.

L'axe de pivotement selon l'invention peut être réalisé avantageusement par décolletage ou toute autre technique d'usinage par enlèvement de copeaux à partir de barres en alliage d'aluminium amagnétique de diamètre de préférence inférieur à 3 mm, et préférentiellement inférieur à 2 mm. Les alliages d'aluminium sont connus de l'homme du métier pour être trop mous pour pouvoir être roulés et pour la tenue à l'usure en mouvement. Toutefois, l'utilisation de tels matériaux selon l'invention permet d'une manière surprenante et inattendue de réaliser des axes de pivotement présentant une dureté supérieure à 600 HV permettant d'effectuer un roulage et d'atteindre une longévité satisfaisante en mouvement. Pour réaliser la présente invention, l'homme du métier a dû vaincre le préjugé à utiliser un alliage à base d'aluminium amagnétique pour réaliser une pièce de très faibles dimensions au moyen d'un procédé comprenant une étape de décolletage (ou toute autre technique d'usinage par enlèvement de copeaux) et de roulage.

Contre toute attente, le procédé de l'invention permet d'obtenir un axe de pivotement horloger dont au moins les pivots sont formés par décolletage (ou toute autre technique d'usinage par enlèvement de copeaux) et roulage à partir d'un alliage d'aluminium amagnétique.

Bien entendu, la présente invention ne se limite pas à l'exemple illustré mais est susceptible de diverses variantes et modifications qui apparaîtront à l'homme de l'art. En particulier, il peut être envisagé de totalement ou quasi-totalement traiter les pivots 3, c'est-à-dire traiter un pourcentage supérieur à 80% du diamètre *d* des pivots 3 même si cela n'est pas nécessaire pour l'application à des axes de pivotements tels que des axes de balanciers horlogers.

## Revendications

1. Axe de pivotement (1) d'un balancier, d'une ancre ou d'un pignon d'échappement pour mouvement horloger comportant au moins un pivot (3) en métal à au moins une de ses extrémités, **caractérisé en ce que** le métal est un alliage d'aluminium amagnétique afin de limiter sa sensibilité aux champs magnétiques, et **en ce qu'**au moins la surface externe (5) dudit pivot (3) est durcie en profondeur par rapport au coeur de l'axe selon une profondeur prédéterminée.

2. Axe de pivotement (1) selon la revendication 1, **caractérisé en ce que** la profondeur prédéterminée représente entre 5% et 40% du diamètre total(d) du pivot (3).

3. Axe de pivotement (1) selon l'une des revendications 1 ou 2, **caractérisé en ce que** la surface externe (5) durcie en profondeur comporte des atomes diffusés d'au moins un élément chimique.

4. Axe de pivotement (1) selon l'une des revendications précédentes, **caractérisé en ce que** la surface externe (5) durcie en profondeur présente une dureté supérieure à 600 HV.

5. Axe de pivotement (1) selon l'une des revendications précédentes, **caractérisé en ce que** l'alliage d'aluminium amagnétique est choisi parmi le groupe comprenant un alliage aluminium-cuivre-plomb, un alliage aluminium-silicium-magnésium-manganèse, un alliage aluminium-zinc-magnésium -cuivre.

6. Axe de pivotement (1) selon l'une des revendications précédentes, **caractérisé en ce que** ladite surface externe (5) dudit pivot (3) ne présente aucune couche de durcissement déposée directement sur ladite surface externe.

7. Axe de pivotement (1) selon l'une des revendications précédentes, **caractérisé en ce qu'**au moins la surface externe (5) dudit pivot (3) est roulée.

8. Axe de pivotement (1) selon l'une des revendications précédentes, **caractérisé en ce qu'**il comprend deux pivots.

9. Mouvement pour pièce d'horlogerie, **caractérisé en ce qu'**il comprend un axe de pivotement (1) selon l'une des revendications précédentes.

10. Mouvement pour pièce d'horlogerie **caractérisé en ce qu'**il comprend un axe de balancier (1), une tige d'ancre et/ou un pignon d'échappement comprenant un axe selon l'une des revendications 1 à 8.

11. Procédé de fabrication d'un axe de pivotement (1) d'un balancier, d'une ancre ou d'un pignon d'échappement pour mouvement horloger comportant les étapes suivantes :
a) former un axe de pivotement (1) comportant au moins un pivot (3) en métal à au moins une de ses extrémités, ledit métal étant un alliage d'aluminium amagnétique pour limiter sa sensibilité aux champs magnétiques,
b) diffuser des atomes par un processus d'implantation ionique selon une profondeur prédéterminée au moins dans la surface externe (5) dudit pivot (3) afin de durcir en profondeur l'axe de pivotement (1) au niveau des zones de contraintes principales tout en gardant une ténacité élevée.

12. Procédé selon la revendication 11, **caractérisé en ce que** la profondeur prédéterminée représente entre 5% et 40% du diamètre total (d) du pivot (3).

13. Procédé selon l'une des revendications 11 ou 12, **caractérisé en ce que** l'étape de diffusion comprend la diffusion d'atomes d'au moins un élément chimique.

14. Procédé selon l'une des revendications 11 à 13, **caractérisé en ce qu'**il ne comprend aucune étape de dépôt, directement sur la surface externe (5) du pivot (3), d'une couche de durcissement.

15. Procédé selon l'une des revendications 11 à 14, **caractérisé en ce que** le pivot (3) subit une opération de roulage/polissage après l'étape b).

## Patentansprüche

1. Drehachse (1) einer Unruh, eines Ankers oder eines Hemmungsritzels für ein Uhrwerk, die an mindestens einem ihrer Enden mindestens einen Drehzapfen (3) aus Metall aufweist, **dadurch gekennzeichnet, dass** das Metall eine nichtmagnetische Aluminiumlegierung ist, um seine Empfindlichkeit gegenüber Magnetfeldern zu begrenzen, und dadurch, dass entsprechend einer vorgegebenen Tiefe zumindest die Außenfläche (5) des Drehzapfens (3) im Verhältnis zur Achsenmitte in der Tiefe gehärtet ist.

2. Drehachse (1) nach Anspruch 1, **dadurch gekennzeichnet, dass** die vorgegebene Tiefe zwischen 5 % und 40 % des Gesamtdurchmessers (d) des Drehpunkts (3) beträgt.

3. Drehachse (1) nach einem der Ansprüche 1 oder 2, **dadurch gekennzeichnet, dass** die in der Tiefe gehärtete Außenfläche (5) diffundierte Atome mindestens eines chemischen Elements aufweist.

4. Drehachse (1) nach einem der vorhergehenden Ansprüche, **dadurch gekennzeichnet, dass** die in der Tiefe gehärtete Außenfläche (5) eine Härte von mehr als 600 HV aufweist.

5. Drehachse (1) nach einem der vorhergehenden Ansprüche, **dadurch gekennzeichnet, dass** die nichtmagnetische Aluminiumlegierung ausgewählt ist aus der Gruppe bestehend aus einer Aluminium-Kupfer-Blei-Legierung, einer Aluminium-Silizium-Magnesium-Mangan-Legierung und einer Aluminium-Zink-Magnesium-Kupfer-Legierung.

6. Drehachse (1) nach einem der vorhergehenden Ansprüche, **dadurch gekennzeichnet, dass** die Außenfläche (5) des Drehzapfens (3) keine direkt auf der Außenfläche aufgebrachte Härtungsschicht aufweist.

7. Drehachse (1) nach einem der vorhergehenden Ansprüche, **dadurch gekennzeichnet, dass** zumindest die Außenfläche (5) des Drehzapfens (3) gerollt ist.

8. Drehachse (1) nach einem der vorhergehenden Ansprüche, **dadurch gekennzeichnet, dass** sie zwei Drehzapfen umfasst.

9. Uhrwerk für ein Zeitmessgerät, **dadurch gekennzeichnet, dass** es eine Drehachse (1) nach einem der vorhergehenden Ansprüche umfasst.

10. Uhrwerk für ein Zeitmessgerät, **dadurch gekennzeichnet, dass** es eine Unruhwelle (1), eine Ankerstange und/oder ein Hemmungsritzel mit einer Achse nach einem der Ansprüche 1 bis 8 umfasst.

11. Verfahren zum Herstellen einer Drehachse (1) einer Unruh, eines Ankers oder eines Hemmungsritzels für ein Uhrwerk, das die folgenden Schritte umfasst:
a) Bilden einer Drehachse (1), die an mindestens einer ihrer Enden mindestens einen Drehzapfen (3) aus Metall aufweist, wobei das Metall eine nichtmagnetische Aluminiumlegierung ist, um seine Empfindlichkeit gegenüber Magnetfeldern zu begrenzen;
b) Diffundieren von Atomen durch einen lonenimplantationsprozess entsprechend einer vorbestimmten Tiefe zumindest in die Außenfläche (5) des Drehzapfens (3), um die Drehachse (1) an den Hauptspannungszonen in der Tiefe zu härten und dabei eine hohe Zähigkeit beizubehalten.

12. Verfahren nach Anspruch 11, **dadurch gekennzeichnet, dass** die vorgegebene Tiefe zwischen 5 % und 40 % des Gesamtdurchmessers (d) des Drehzapfens (3) beträgt.

13. Verfahren nach einem der Ansprüche 11 oder 12, **dadurch gekennzeichnet, dass** der Schritt des Diffundierens das Diffundieren von Atomen mindestens eines chemischen Elements umfasst.

14. Verfahren nach einem der Ansprüche 11 bis 13, **dadurch gekennzeichnet, dass** es keinen Schritt zum Aufbringen einer Härtungsschicht direkt auf der Außenfläche (5) des Drehzapfens (3) umfasst.

15. Verfahren nach einem der Ansprüche 11 bis 14, **dadurch gekennzeichnet, dass** der Drehzapfen (3) nach Schritt b) einem Roll-/Poliervorgang unterzogen wird.

## Claims

1. Pivot arbor (1) of a balance, of a pallet or of an escape pinion for a timepiece movement comprising at least one metal pivot (3) at at least one of the ends thereof, **characterized in that** the metal is a non-magnetic aluminium alloy so as to limit the sensitivity of the pivot to magnetic fields, and **in that** at least the outer surface (5) of said pivot (3) is deep-hardened to a predetermined depth relative to the core of the pivot arbor.

2. Pivot arbor (1) according to claim 1, **characterized in that** the predetermined depth represents between 5% and 40% of the total diameter (d) of the pivot (3).

3. Pivot arbor (1) according to any of claims 1 or 2, **characterized in that** the deep-hardened outer surface (5) comprises diffused atoms of at least one chemical element.

4. Pivot arbor (1) according to any of the preceding claims, **characterized in that** the deep-hardened outer surface (5) has a hardness of more than 600 HV.

5. Pivot arbor (1) according to any of the preceding claims, **characterized in that** the non-magnetic aluminium alloy is chosen from the group consisting of an aluminium-copper-lead alloy, an aluminium-silicon-magnesium-manganese alloy, and an aluminium-zinc-magnesium-copper alloy.

6. Pivot arbor (1) according to any of the preceding claims, **characterized in that** said outer surface (5) of said pivot (3) has no hardening layer directly deposited on said outer surface.

7. Pivot arbor (1) according to any of the preceding claims, **characterized in that** at least the outer surface (5) of said pivot (3) is rolled.

8. Pivot arbor (1) according to any of the preceding claims, **characterized in that** the pivot arbor has two pivots.

9. Movement for a timepiece **characterized in that** the movement comprises a pivot arbor (1) according to any of the preceding claims.

10. Movement for a timepiece **characterized in that** the movement comprises a balance staff (1), a pallet staff and/or an escape pinion comprising a pivot arbor according to any of claims 1 to 8.

11. Method for fabricating a pivot arbor (1) of a balance, of a pallet or of an escape pinion for a timepiece movement comprising the following steps:
a) forming a pivot arbor (1) comprising at least one metal pivot (3) at one of the ends thereof, said metal being a non-magnetic aluminium alloy, to limit the sensitivity thereof to magnetic fields;
b) diffusing atoms by an ion implantation process to a predetermined depth in at least the outer surface (5) of said pivot (3) in order to deep-harden the pivot arbor (1) in the main areas of stress while maintaining a high tenacity.

12. Method according to claim 11, **characterized in that** the predetermined depth represents between 5% and 40% of the total diameter (d) of the pivot (3).

13. Method according to any of claims 11 or 12, **characterized in that** the diffusion step comprises the diffusion of atoms of at least one chemical element.

14. Method according to any of claims 11 to 13, **characterized in that** the method does not comprise any step of depositing a hardening layer directly on the outer surface (5) of the pivot (3).

15. Method according to any of claims 11 to 14, **characterized in that** the pivot (3) is subjected to a rolling/polishing step after step b).
